# EUROPÄISCHE PATENTSCHRIFT

(11) **EP 0 432 810 B1**
(45) Veröffentlichungstag und Bekanntmachung des Hinweises auf die Patenterteilung: **19.01.1994**
(21) Anmeldenummer: 90202262.3
(22) Anmeldetag: 22.08.1990
(51) Int. Cl.: F02F 3/10, F02F 7/00, F02B 77/02

(54) **Pressgegossener Leichtmetallkolben für Verbrennungskraftmaschinen**
Pressure cast light metal piston for internal combustion engines
Piston à métal léger, coulé sur pression, pour un moteur à combustion interne

(30) Priorität: 11.11.1989 DE 3937616
(43) Veröffentlichungstag der Anmeldung: 19.06.1991
(73) Patentinhaber: KOLBENSCHMIDT Aktiengesellschaft, D-74150 Neckarsulm (DE); NISSAN MOTOR CO., LTD., Yokosuka 237 (JP); ATSUGI MOTOR PARTS CO. LTD., Atsugi 243 (JP)
(72) Erfinder: Mielke, Siegfried, Dr., D-7107 Neckarsulm (DE); Henning, Wolfgang, Dr., D-7104 Obersulm 3 (DE); Weiss, Franz, Dr., D-7107 Neckarsulm (DE); Gölder, Karl, D-7104 Obersulm 1 (DE)
(74) Vertreter: Rieger, Harald, Dr.

(56) Entgegenhaltungen:
- EP-A- 0 296 291
- DE-A- 2 046 862
- DE-C- 3 216 763
- JP-A- 6 342 338
- US-A- 4 404 262
- US-A- 4 706 616
- PATENT ABSTRACTS OF JAPAN vol. 8, no. 22 (M-272)(1459) 31 Januar 1984, & JP-A-58 180749 (YANMAR DIESEL K.K.) 22 Oktober 1983
- PATENT ABSTRACTS OF JAPAN vol. 14, no. 285 (M-987)(4228) 20 Juli 1990,& JP-A-02 86945 (RIKEN CORP) 27 März 1990
- Firmenschrift "75 Jahre Kolbenschmidt", Seiten 43-51
- Firmenschrift "Mahle KG und Elektron-Co. mbH: leichtere Kolbenwerkstoffe", Seiten 1-23

## Beschreibung

Die Erfindung betrifft einen preßgegossenen Leichtmetallkolben für Verbrennungskraftmaschinen mit partiell im Kolbenboden, Ringfeld, Bolzennaben und/oder Kolbenschaft eingegossenen Faserformkörpern aus keramischen Kurzfasern, insbesondere aus Aluminiumoxid, Siliziumcarbid oder Siliziumnitrit, die parallel zu einer Ebene ausgerichtet, innerhalb dieser Ebene jedoch statistisch regellos orientiert sind. Ein solcher Kolben ist aus der Firmenschrift: 75 Jahre KOLBENSCHMIDT, September 1985, Seiten 43 bis 51, bekannt.

Das Streben nach verbrauchsgünstigen, geräusch- und vibrationsarmen Verbrennungskraftmaschinen führt zu hohen Anforderungen u.a. auch an den Leichtmetallkolben. Von den sich für diesen Zweck anbietenden Möglichkeiten ist u.a. die Verkleinerung der Kolbenmasse von Bedeutung, da sie eine weitere, sekundäre Gewichtsreduzierung bei den Verbrennungskraftmaschinen bietet und damit über ein niedrigeres Fahrzeuggewicht zu weiteren Verbrauchseinsparungen führt. Eine reduzierte Kolbenmasse regt die Verbrennungskraftmaschine zu weniger Schwingungen an und bewirkt ein günstigeres akkustisches schwingungstechnisches Verhalten und erhöht damit den Komfort.

Neben der eine deutliche Verkleinerung der Kolbenmasse in den Bereichen Bolzennaben, Ringfeld und Kolbenboden hervorrufenden Reduzierung der Kompressionshöhe des Kolbens und einer Verkürzung des Kolbenschafts hat die vergleichsweise geringe Dichte von Magnesium bzw. dessen Legierungen immer einen Anreiz zum probeweisen Einsatz von daraus hergestellten Kolben in Verbrennungskraftmaschinen gegeben, um durch den relativ leichteren Kolben die schwingenden Massen der Verbrennungskraftmaschine zu verringern und die Lagerdrücke zu erniedrigen. Magnesiumwerkstoffe weisen aber gegenüber den üblicherweise für die Herstellung von Leichtmetallkolben für Verbrennungskraftmaschinen verwendeten Aluminium-Siliziumlegierungen ganz beträchtliche Nachteile auf. Infolge der unzureichenden Verschleißfestigkeit gegenüber den beim An- und Einlaufen sowie Notlaufen im Motorbetrieb auftretenden Mischreibungszuständen ist die Lebensdauer von aus Magnesiumwerkstoffen gefertigten Kolben verhältnismäßig kurz und ihre Festigkeit gegenüber der dynamischen Beanspruchung durch die Gaskräfte relativ gering.

Zur Verbesserung der Verschleißfestigkeit wird in der DE 20 46 862 A die Lauffläche des aus Magnesiumwerkstoff bestehenden Kolbens mit einer verschleißfesten metallischen Laufschicht, z.B. Chrom, versehen, die über eine Zwischenschicht aus Aluminium auf dem Kolbenkörper fest haften soll. Bekannt ist auch, die Lauffläche mit einem verschleißfesten Überzug aus Aluminiumlegierung, Eisen, Graphit, Mangan, Nickel, Zinn, Blei, Kadmium und Zink zu versehen oder Magnesium mit verschleißfesten Elementen wie Aluminium oder Silizium zu legieren. Zur Verbesserung der Festigkeit wird Magnesium mit Cer und Thorium legiert und der Kolben durch Schmieden mit entsprechender Lenkung des Faserverlaufs gefertigt (Firmenschrift: Mahle KG und Elektron-Co. mbH, Stuttgart-Bad Cannstatt, 1946). Alle diese Maßnahmen haben aber bisher nicht ausgereicht, um aus Magnesiumwerkstoffen funktionstüchtige Kolben für Verbrennungskraftmaschinen zu erreichen. Aus der JP 63-042 338 A ist zwar ein Kolben für Verbrennungskraftmaschinen bekannt, der aus einer mit 3 bis 30 Vol.-% Aluminiumoxid-Siliziumoxid-Fasern verstärkten Magnesiumlegierung besteht. Derartige Leichtmetallkolben haben jedoch bisher keinen Einzug in die Praxis halten können, da sie einen relativ hohen abrasiven Verschleiß der Zylinderlaufbahn hervorrufen.

Es ist die Aufgabe der vorliegenden Erfindung, einen durch Preßgießen hergestellten Leichtmetallkolben für Verbrennungskraftmaschinen der eingangs beschriebenen Bauart bereitzustellen, der eine ausreichende Verschleißfestigkeit bei geringer Reibung besitzt, der den hohen Anforderungen an Festigkeit gegenüber der dynamischen Beanspruchung durch die Gaskräfte, insbesondere beim Einsatz in Verbrennungskraftmaschinen mit sehr hoher spezifischer Leistung, genügt und der auf der Innenseite gegen Korrosion geschützt ist.

Die Lösung dieser Aufgabe besteht darin, daß der Kolben aus einer warmfesten Magnesiumlegierung hergestellt ist, der Kolbenschaft wenigstens im Bereich seiner Reibflächen eine 10 bis 30 µm dicke, eine Härte von 740 bis 850 HV_{0,01} besitzende metallische, chemisch oder galvanisch abgeschiedene Laufschicht aufweist und die Innenseite des Kolbens mit einer dünnen Kunststofflackschicht überzogen ist.

Durch die Herstellung des aus einer Magnesiumlegierung bestehenden selektiv faserverstärkten Leichtmetallkolbens nach dem Preßgießverfahren läßt sich ein feines Gefüge und damit eine gute Temperaturwechselbeständigkeit der Magnesiumlegierung erreichen. Der Einsatz von vorgeformten Faserkörpern führt zu einer Erhöhung der Festigkeitswerte, einer Verringerung der Wärmeausdehnung und einem Anstieg des E-Moduls. Als Werkstoffe für die Laufschicht kommen im Rahmen der weiteren Ausgestaltung der Erfindung insbesondere Nickel, Kobalt, Chrom, Eisen, Nickel mit Kobalteinlagerungen oder Nickel mit Chromeinlagerungen in Betracht, die eine hohe Verschleißfestigkeit zeigen und fest auf dem Magnesiumwerkstoff des Kolbenkörpers haften. Nur im Fall extremer Beanspruchung durch die Gaskräfte kann es angebracht sein, die metallische Laufschicht über eine Zwischenschicht aus Kupfer mit dem Magnesiumwerkstoff des Kolbenkörpers zu verbinden.

Nach einem weiteren Erfindungsmerkmal können in der metallischen Laufschicht Partikel nicht-metallischer Hartstoffe, wie Siliziumcarbid oder dergleichen, oder oxidkeramischer Werkstoffe, wie Chromoxid oder dergleichen, eingelagert sein, wodurch die Verschleißfestigkeit zusätzlich erhöht wird.

Im Rahmen der Ausgestaltung der Erfindung ist die Innenseite des Kolbens anstelle der Kunststofflackschicht ganz oder teilweise mit einer mittels anodischer Oxidation erzeugten Magnesiumoxidschicht überzogen.

Für den erfindungsgemäßen Zweck ist insbesondere eine Magnesiumlegierung, die 2 bis 6 Gew.-%, vorzugsweise 3,5 bis 5,5 Gew.-% Neodym enthält, geeignet.

Gegebenenfalls kann die Magnesiumlegierung noch 0,5 bis 7,5 Gew.-% Yttrium enthalten, um eine höhere Aushärtung zu erzielen.

Die Erfindung ist näher und beispielhaft anhand eines Längsschnitts entlang der die Kolbenachse und die Achse senkrecht zur Bolzenachsrichtung einschließenden Ebene durch einen aus einer Magnesiumlegierung der Werkstoffgruppe Mg5Nd durch Preßgießen hergestellten Kolben (1) dargestellt, dessen mit 20 Vol.-% Aluminiumoxidfasern verstärkter Schaft mit einer 1o bis 24 µm dicken chemisch abgeschiedenen Nickelschicht (3) und dessen Innenseite mit einer 15 µm dicken Kunststofflackschicht (2) überzogen sind. Die relativ glatte Nickelschicht weist weder Poren noch Risse in der Schicht selbst oder in der Verbindungszone mit der Magnesiumlegierung des Kolbenkörpers auf. Die durchschnittliche Härte der Nickelschicht beträgt 740 bis 770 HV_{0,010}. Zur Prüfung der Haftfestigkeit der Nickelschicht wurde diese 20 s lang mit Glasperlen gestrahlt. Ein Ablösen der Nickelschicht konnte dabei nicht beobachtet werden.

## Patentansprüche

1. Preßgegossener Leichtmetallkolben für Verbrennungskraftmaschinen mit partiell, vorzugsweise am Kolbenboden, Ringfeld, Bolzennaben und/oder Kolbenschaft, eingegossenen Faserformkörpern aus keramischen Kurzfasern, vorzugsweise aus Aluminiumoxid-, Siliziumcarbid- oder Siliziumnitrit-Fasern, die parallel zu einer Ebene ausgerichtet, innerhalb dieser Ebene jedoch statistisch regellos orientiert sind, dadurch gekennzeichnet, daß der Kolben (1) aus einer warmfesten Magnesiumlegierung besteht und der Kolbenschaft wenigstens im Bereich seiner Reibflächen eine 10 bis 30 µm dicke, eine Härte von 740 bis 850 HV_{0,01} besitzende metallische, chemisch oder galvanisch abgeschiedene Laufschicht (3) aufweist und die Innenseite des Kolbens mit einer dünnen Kunststofflackschicht (2) überzogen ist.

2. Leichtmetallkolben nach Anspruch 1, dadurch gekennzeichnet, daß die Laufschicht (3) aus Nickel, Kobalt, Chrom, Eisen, Nickel mit eingelagerten Kobaltpartikeln oder Nickel mit eingelagerten Chrompartikeln besteht.

3. Leichtmetallkolben nach den Ansprüchen 1 und 2, dadurch gekennzeichnet, daß in die Laufschicht (3) Partikel nicht-metallischer Hartstoffe, wie Siliziumcarbid oder dergleichen, eingelagert sind.

4. Leichtmetallkolben nach den Ansprüchen 1 und 2, dadurch gekennzeichnet, daß in die Laufschicht (3) Partikel oxidkeramischer Werkstoffe, wie Chromoxid oder dergleichen, eingelagert sind.

5. Preßgegossener Leichtmetallkolben für Verbrennungskraftmaschinen mit partiell, vorzugsweise am Kolbenboden, Ringfeld, Bolzennaben und/oder Kolbenschaft, eingegossenen Faserformkörpern aus keramischen Kurzfasern, vorzugsweise aus Aluminiumoxid-, Siliziumcarbid- oder Siliziumnitrit-Fasern, die parallel zu einer Ebene ausgerichtet, innerhalb dieser Ebene jedoch statistisch regellos orientiert sind, dadurch gekennzeichnet, daß der Kolben (1) aus einer warmfesten Magnesiumlegierung besteht und der Kolbenschaft wenigstens im Bereich seiner Reibflächen eine 10 bis 30 µm dicke, eine Härte von 740 bis 850 HV_{0,01} besitzende metallische, chemisch oder galvanisch abgeschiedene Laufschicht (3) aufweist und daß die Innenseite des Kolbens ganz oder teilweise mit einer durch anodische Oxidation erzeugten Magnesiumoxidschicht überzogen ist.

6. Leichtmetallkolben nach den Ansprüchen 1 bis 5, dadurch gekennzeichnet, daß die Magnesiumlegierung 2 bis 6 %, vorzugsweise 3,5 bis 5,5 % Neodym enthält.

7. Leichtmetallkolben nach Anspruch 6, dadurch gekennzeichnet, daß die Magnesiumlegierung noch 0,5 bis 7,5 % Yttrium enthält.

## Claims

1. A pressure-cast light alloy piston for internal combustion engines comprising shaped fibrous bodies which are partially embedded preferably at the piston head, ring zone, piston pin bosses and/or piston skirt and consist of short ceramic fibres, preferably of fibres of alumina, silicon carbide or silicon nitrite, which are aligned to be parallel to a plane but have a random orientation within said plane, characterized in that the piston (1) consists of a high-temperature magnesium alloy and the piston skirt at least adjacent to its friction surfaces comprises a metallic sliding surface layer (3), which has been chemically deposited or electrodeposited and has a thickness of 10 to 30 micrometers and a HV_{0.01} hardness number of 740 to 850 and the inside surface of the piston is coated with a thin layer (2) of a synthetic resin paint.

2. A light alloy piston according to claim 1, characterized in that the sliding surface layer (3) consists of nickel, cobalt, chromium, iron, nickel with included cobalt particles or nickel with included chromium aprticles.

3. A light alloy piston according to claims 1 and 2, characterized in that particles of non-metallic hard materials, such as silicon carbide or the like, are included in the sliding surface layer (3).

4. A light alloy piston according to claims 1 and 2, characterized in that particles of ceramic oxide materials, such as chromium oxide or the like, are included in the sliding surface layer (3).

5. A pressure-cast light alloy piston for internal combustion engines comprising shaped fibrous bodies which are partially embedded preferably at the piston head, ring zone, piston pin bosses and/or piston skirt and consist of short ceramic fibres, preferably of fibres of alumina, silicon carbide or silicon nitrite, which are aligend to be parallel to a plane but have a random orientation within said plane, characterized in that the piston (1) consists of a high-temperature magnesium alloy and the piston skirt at least adjacent to its friction surfaces comprises a metallic sliding surface layer (3), which has been chemically deposited or electrodeposited and has a thickness of 10 to 30 micrometers and a HV_{0.01} hardness number of 740 to 850 and that the inside surface of the piston is coated entirely or in part with a magnesia layer produced by anodizing.

6. A light alloy piston according to claims 1 to 5, characterized in that the magnesium alloy contains 2 to 6%, preferably 3.5 to 5.5%, neodymium.

7. A light alloy piston according to claim 6, characterized in that the magnesium alloy contains 0.5 to 7.5% yttrium.

## Revendications

1. Piston en métal léger, coulé sous pression, pour des moteurs à combustion interne ayant, incorporées partiellement, lors de la coulée, de préférence à la tête de piston, à la zone de segments, aux bossages d'axe et/ou à la tige du piston, des pièces façonnées en fibres céramiques courtes, de préférence en fibres d'oxyde d'aluminium, de carbure de silicium ou de nitrite de silicium, qui sont dirigées parallèlement à un plan, mais qui sont orientées dans ce plan statistiquement, sans régularité, caractérisé en ce que le piston (1) est en un alliage de magnésium résistant à la chaleur et la tige du piston comporte, au moins dans la partie de ses surfaces de frottement, une couche (3) de roulement métallique ou déposée par voie chimique ou par électrolyse, ayant une épaisseur de 10 à 30 µm et une dureté Vickers 0,01 de 740 à 850 et la face intérieure du piston est revêtue d'une mince couche (2) de vernis en matière plastique.

2. Piston en métal léger suivant la revendication 1, caractérisé en ce que la couche (3) de roulement est en nickel, en cobalt, en chrome, en fer, en nickel ayant des particules de cobalt incorporées ou en nickel ayant des particules de chrome incorporées.

3. Piston en métal léger suivant la revendication 1 ou 2, caractérisé en ce qu'à la couche (3) de roulement sont incorporées des particules de matières dures non métalliques comme de carbure de silicium ou analogue.

4. Piston en métal léger suivant la revendication 1 ou 2, caractérisé en ce qu'à la couche (3) de roulement sont incorporées des particules de matériau à base d'oxyde céramique, comme d'oxyde de chrome ou analogue.

5. Piston en métal léger, coulé sous pression, pour des moteurs à combustion interne ayant incorporées partiellement, lors de la coulée, de préférence à la tête de piston, à la zone de segments, aux bossages d'axe et/ou à la tige du piston, des pièces façonnées en fibres céramiques courtes, de préférence en fibres d'oxyde d'aluminium, de carbure de silicium ou de nitrite de silicium, qui sont dirigées parallèlement à un plan, mais qui sont orientées dans ce plan statistiquement, sans régularité, caractérisé en ce que le piston (1) est en un alliage de magnésium résistant à la chaleur et la tige du piston comporte, au moins dans la partie de ses surfaces de frottement, une couche (3) de roulement métallique ou déposée par voie chimique ou par électrolyse, ayant une épaisseur de 10 à 30 µm et une dureté Vickers 0,01 de 740 à 850, et en ce que la face intérieure du piston est revêtue en tout ou partie d'une couche d'oxyde de magnésium produite par oxydation anodique.

6. Piston en métal léger suivant l'une des revendications 1 à 5, caractérisé en ce que l'alliage de magnésium contient de 2 à 6 % et, de préférence, de 3,5 à 5,5 % de néodyme.

7. Piston en métal léger suivant la revendication 6, caractérisé en ce que l'alliage de magnésium contient en outre 0,5 à 7,5 % d'yttrium.
